# EUROPÄISCHE PATENTSCHRIFT

(11) **EP 1 159 113 B1**
(45) Veröffentlichungstag und Bekanntmachung des Hinweises auf die Patenterteilung: **20.04.2005**
(21) Anmeldenummer: 00910726.9
(22) Anmeldetag: 28.02.2000
(51) Int. Cl.: B27N 3/00

(54) **VERFAHREN ZUR HERSTELLUNG VON PLATTENFÖRMIGEN PRODUKTEN**
METHOD OF PRODUCING PANEL-SHAPED PRODUCTS
PROCEDE DE FABRICATION DE PRODUITS SOUS FORME DE PLAQUES

(30) Priorität: 05.03.1999 DE 19909605
(43) Veröffentlichungstag der Anmeldung: 05.12.2001
(73) Patentinhaber: Dieffenbacher GmbH & Co. KG, 75031 Eppingen (DE)
(72) Erfinder: VON DER HEIDE, Kay-Henrik, D-64283 Darmstadt (DE); VON HAAS, Gernot, D-69181 Leimen (DE)
(74) Vertreter: Behrens, Helmut, Dipl.-Ing.
(86) Internationale Anmeldenummer: PCT/EP2000/001662
(87) Internationale Veröffentlichungsnummer: WO 2000/053380

(56) Entgegenhaltungen:
- EP-A- 0 346 864
- EP-A- 0 877 767
- AT-B- 270 189
- US-A- 5 779 955

## Beschreibung

Bei der Herstellung von mehrschichtigen Platten aus lignozellulosehaltigen Materialien ist es bekannt, Isocyanat als Bindemittel einzusetzen. Der Einsatz von Isocyanat als Bindemittel für Plattenprodukte sowie die daraus resultierenden Vor- und Nachteile sind in dem Sonderdruck "Isocyanat as a binder for particle board", von Dr. G. Loew, Ing. H.I. Sachs, der Bayer AG von 1977 auf Seite 479 beschrieben. Hieraus geht hervor, daß Polyisocyanate unter Druck und Hitze an Metallen anhaften. Als Lösungsmöglichkeit dieser Problematik wird die Verwendung von flüssigen Trennmitteln sowie die Verwendung von Papieren, Furnieren, sowie Staub oder konventionell beleimten Spandeckschichten vorgeschlagen.

Ein Verfahren zur Herstellung von mehrschichtigen Plattenwerkstoffen einer mit Isocyanat versetzten Masse aus Holzspänen, Holzfasern oder aus verholzten Rohstoffen ist aus der AT-PS 270,189 bekannt. Weiterhin ist aus dieser Druckschrift bekannt, als Bindemittel ein Gemisch aus Isocyanat sowie Harnstoff-, Melamin- und Phenolformaldehydharzleim zu verwenden oder beispielsweise die Späne in der Deckschicht mit Melaminharz und die Späne der Mittelschicht mit reiner Isocyanatlösung zu binden oder umgekehrt. Durch die Verwendung eines Gemisches der oben genannten Bindemittel wird eine stark erhöhte Feuchtebeständigkeit und eine erhebliche Verminderung der Quellung bei Feuchteeinwirkung der Plattenprodukte erreicht.

Aus der US 5,779,955 ist ein Verfahren zur Herstellung von Plattenwerkstoffen bekannt, bei dem als Plattenwerkstoff Partikel pflanzlicher Produkte mit Isocyanat als Bindemittel sowie Wasser gemischt werden. Um die bei Verwendung von Isocyanat als Bindemittel auftretenden Probleme des Anhaftens der Matten beim Verpressen zu vermeiden, wird die Unterlage vor dem Streuen des Gemisches mit einem flüssigen Trennmittel bedeckt. Nach dem Streuvorgang wird ebenfalls ein Trennmittel auf die Oberseite des abgelegten Gemisches aufgebracht. Anschließend erfolgt das Heißverpressen des geformten Körpers.

Aufgabe der vorliegenden Erfindung ist es, ein Verfahren zur Herstellung von mehrschichtigen plattenförmigen Produkten bereitzustellen, das in Abhängigkeit der Verfügbarkeit von Rohmaterialien einsetzbar ist und die im Stand der Technik auftretenden Probleme in Zusammenhang mit isocyanatbeleimter Späne vermieden werden.

Diese Aufgabe wird durch die im kennzeichnenden Teil des Patentanspruchs 1 angegebenen Merkmale gelöst.

Mit der vorliegenden Erfindung wird die Herstellung eines plattenförmigen Produktes möglich, das aus einer unterschiedlichen Rohmaterialien-Zusammensetzung und Bindemitteln in der Mittelschicht und den Deckschichten besteht. Durch dieses nachfolgend als Mischplatte bezeichnete plattenförmige Produkt ist es Herstellern, die insbesondere Spanplatten aus Holzspänen produzieren, möglich, den zur Verfügung stehenden Rohstoff aus Einjahrespflanzen als zusätzliches Rohmaterial zu verwenden. Bei eine herkömmlich arbeitenden Anlage zur Herstellung von Spanplatten aus Holzspänen kann die vorhandene Materialaufbereitung umgerüstet oder um eine zusätzliche Strohaufbereitungslinie erweitert werden. Eine derartig zu errichtende Aufbereitungsanlage besteht im wesentlichen aus einem ein- oder mehrstufigen Zerkleinerungsprozeß, Trockner, Sichter, Siebstation sowie eine für Stroh geeignete Beleimungsanlage. Je nach Verfügbarkeit des Rohmaterials aus Einjahrespflanzen kann der Anteil des Rohmaterials aus Einjahrespflanzen im Verhältnis zum Rohmaterial Holz in der Mittelschicht variiert werden. Die Deckschichten des erfindungsgemäßen plattenförmigen Produktes bestehen aus Holzspänen, die mit Amino- und/oder Phenolplasten beleimt sind. Dadurch wird die Problematik des Anhaftens isocyanatbeleimter Späne an der Plattenoberfläche beim Verpressen vermieden. Bei dem erfindungsgemäßen Verfahren werden keine zusätzlichen Trennmittel oder Trennschichten benötigt, so daß zusätzliche Kosten vermieden werden.

Die erfindungsgemäße Mischplatte mit Phenol- und/oder Aminoplasten beleimten Holzspänen in den Deckschichten sowie mit isocyanatbeleimten Stroh- oder Stroh-Holz-Mischungen in der Mittelschicht weist eine ausreichende Kaltklebrigkeit des gestreuten Formlings sowie eine gute Kantenstabilität auf. Hierdurch wird der Herstellungsprozeß erheblich vereinfacht. Durch diese ausreichende Kaltklebrigkeit, die bei rein isocyanatbeleimten Stroh- oder Holzspänen nicht erreicht wird, wird ein stabiler mehrschichtiger Formling erzeugt, der sich aufgrund der vorhandenen Kaltklebrigkeit effektiver vorverdichten läßt als auch ohne Beschädigung der zuvor erreichten Deckschichtqualität über die einzelnen Übergabebereiche im Formstrang zum Presseneinlauf transportieren läßt.

In einer Weiterbildung des Erfindungsgedankens ist vorgesehen, daß das Mittelschichtmaterial Holz mit Amino- und/oder Phenolharzen beleimt wird und das Mittelschichtmaterial aus lignozellulosehaltigen Einjahrespflanzen mit Isocyanat oder Mischungen aus Isocyanat und Amino-/Phenolharzen beleimt wird. Ein abnehmender Anteil an Isocyanat als Bindemittel führt zu einer Kostenreduktion.

Das erfindungsgemäße Verfahren wird anhand eines Ausführungsbeispiels, das in Fig. 1 dargestellt ist, näher beschrieben.

In Fig. 1 ist das Verfahren zur Herstellung einer dreischichtigen Spanplatte schematisch dargestellt.

Bei dem erfindungsgemäßen Verfahren zur Herstellung einer dreischichtigen Spanplatte erfolgt zunächst die Aufbereitung des Rohmaterials. Als Rohmaterial werden sowohl lignozellulosehaltige Einjahrespflanzen als auch Holz oder andere auf Holz basierende Rohstoffe eingesetzt.

Unter lignozellulosehaltigen Einjahrespflanzen gehören beispielsweise Getreidestroh, Reisstroh, Hanf,Sojabohnenstroh. Bei der anschließenden Beschreibung des Verfahrens zur Herstellung einer dreischichtigen Spanplatte werden als Rohmaterialien Getreidestroh und Holz verwendet, die unabhängig voneinander aufbereitet werden.

Das Getreidestroh wird zunächst in einem mehrstufigen Zerkleinerungsprozeß 1 aufbereitet. Das zerkleinerte Getreidestroh wird anschließend in einem Trockner 2 auf eine Endfeuchte von ca. 2 bis 5 % getrocknet. In einer darauffolgenden Siebstation 3 wird das getrocknete Getreidestroh in die Fraktionen Grobgut 4, Mittelschichtmaterial 5 und Staub 6 getrennt. Das Grobgut wird in den Zerkleinerungsprozeß zurückgeführt, der Staub 6 wird einem Verbrennungssystem 7 zugeführt. Das Mittelschichtmaterial CL Getreidestroh 5 wird einer ersten Beleimungsstation 8 zugeführt. Unabhängig von der Aufbereitung des Getreidestrohs wird gleichzeitig das Rohmaterial Holz aufbereitet. Die zuvor zerkleinerten Holzspäne werden ebenfalls in einem Trockner getrocknet und anschließend in einer Siebstation in Fraktionen getrennt. Die Aufbereitung des Rohmaterials Holz ist in der schematischen Darstellung nach Fig. 1 nicht dargestellt, da sie bekannt ist. Die Fraktion Mittelschichtmaterial CL Holz 9 wird anschließend einer zweiten Beleimungsstation 10 zugeführt. In einer Weiterbildung des Erfindungsgedankens könnten das Mittelschichtmaterial CL Getreidestroh sowie das Mittelschichtmaterial CL Holz auch einer gemeinsamen Beleimungsstation zugeführt werden.

In der ersten Beleimungsstation 8 wird das Mittelschichtmaterial CL Getreidestroh 5 mit Bindemittel beleimt. Als Bindemittel wird vorzugsweise Isocyanat eingesetzt. In der ersten Beleimungsstation 8 können zusätzlich zu dem Bindemittel Wasser oder andere Additive zugegeben werden. Es besteht auch die Möglichkeit, Isocyanat in emulgierter Form der Beleimungsstation zuzugeben. In der zweiten Beleimungsstation 10 wird das Mittelschichtmaterial CL Holz 9 mit Bindemittel beleimt. Als Bindemittel wird vorzugsweise Isocyanat eingesetzt. In der zweiten Beleimungsstation 10 können ebenfalls zusätzlich zu dem Bindemittel Wasser oder andere Additive zugegeben werden. Es besteht auch die Möglichkeit, Isocyanat in flüssiger Form oder emulgiert der Beleimungsstation zuzugeben. In der ersten und zweiten Beleimungsstation 8, 10 könnten auch unterschiedliche Bindemittel eingesetzt werden. Beispielsweise könnte das Mittelschichtmaterial Holz in der zweiten Beleimungsstation 10 mit emulgiertem Isocyanat beleimt und das Mittelschichtmaterial Getreidestroh mit nicht emulgiertem Isocyanat beleimt werden.

In einer weiteren Ausführungsvariante kann vorgesehen sein, daß in der ersten Beleimungsstation 8 das Mittelschichtmaterial Getreidestroh mit Isocyanat beleimt wird und in der zweiten Beleimungsstation 10 das Mittelschichtmaterial Holz mit Amino- und/oder Phenolplasten beleimt wird.

Weiterhin könnte in einer vorteilhaften Ausführungsform vorgesehen sein, daß in der ersten Beleimungsstation 8 das Mittelschichtmaterial Getreidestroh mit 1 bis 3 % Isocyanat und etwa 1 bis 3 % Phenol beleimt wird und das Mittelschichtmaterial Holz mit Amino- und/oder Phenolplasten beleimt wird.

Denkbar ist auch der'Einsatz von pulverisierten Phenolharzen in Form von Novolak.

Das bei der Holzaufbereitung gewonnene Deckschichtmaterial SL Holz 11 wird einer dritten Beleimungsstation 12 zugeführt und mit Aminoplasten als Bindemittel beleimt. Anstelle von Aminoplasten könnten auch Phenolplaste oder Mischungen davon eingesetzt werden. Nachdem das Mittelschichtmaterial CL Getreidestroh 5 sowie CL Holz 9 sowie das Deckschichtmaterial SL Holz 11 in den Beleimungsstationen 8, 10, 12 mit den oben aufgeführten Bindemitteln beleimt sind, werden die beleimten Fraktionen CL Holz 9 und CL Getreidestroh 5 durch eine Mischvorrichtung 13 zusammengeführt und homogenisiert. Vorzugsweise wird die Mischvorrichtung 13 unmittelbar vor der Formstation 14 angeordnet. Das homogenisierte Mittelschichtmaterial CL Getreidestroh/CL Holz 5/9 sowie das Deckschichtmaterial SL Holz 11 wird einer Formstation 14 zugeführt. Bei dem erfindungsgemäßen Herstellungsverfahren gemäß der schematischen Darstellung nach Fig. 1 besteht die Formstation aus drei in Transportrichtung des Formbandes 15 hintereinander angeordneter Streueinheiten 16, 17, 18. Die Transportrichtung ist durch den Pfeil 19 angedeutet. Der ersten Streueinheit 16 wird das beleimte Deckschichtmaterial SL Holz 11 zugeführt, das als erste Schicht auf das Formband 15 gestreut wird. Der darauffolgenden zweiten Streueinheit 17 wird das beleimte Mittelschichtmaterial CL Holz/CL Getreidestroh 5/9 zugeführt, das auf die erste Schicht gestreut wird. Der dritten Streueinheit 18 wird ebenfalls beleimtes Deckschichtmaterial SL Holz 11 zugeführt, das als dritte Schicht auf die zweite Schicht gestreut wird. Hierdurch wird auf dem Formband 15 kontinuierlich ein dreischichtiger Formling gestreut, wobei die äußeren Deckschichten aus mit Amino- und/ oder Phenolplasten beleimten Holzspänen und die Mittelschicht aus mit Isocyanat beleimten Holzspänen und Getreidestrohspänen besteht. Der gestreute dreischichtige Formling wird anschließend einer kontinuierlichen Vorpresse 20 zugeführt, die einer Vorverdichtung des Formlings bewirkt. Nach dem Vorpressen wird der Formling in einer weiteren Presse 21 heißverpreßt. Die weitere Presse 21 kann als kontinuierliche Presse oder Taktpresse ausgebildet sein.

Alternativ zu dem zuvor beschriebenen erfindungsgemäßen Verfahren gemäß Fig. 1 besteht auch die Möglichkeit, als Mittelschichtmaterial nur Getreidestroh einzusetzen. Dies ist bei einer ausreichenden Verfügbarkeit von Getreidestroh sinnvoll, da dann bei dem Herstellungsverfahren die zusätzliche Homogenisierung in der Mischvorrichtung 13 entfallen kann. Bei dieser Alternative wird auf dem Formband ein dreischichtiger Formling gestreut, wobei die äußeren Deckschichten aus mit Amino- und/oder Phenolplasten beleimten Holzspänen und die Mittelschicht aus mit Isocyanat beleimten Getreidestrohspänen besteht.

## Patentansprüche

1. Verfahren zur Herstellung von plattenförmigen Produkten durch Heißverpressen eines mit Bindemitteln versetzten geformten mehrschichtigen Formlings aus lignozellulosehaltigen Spänen, wobei in der Mittelschicht und in den Deckschichten unterschiedliche Bindemittel verwendet werden und die beidseits der Mittelschicht angeordneten Deckschichten aus mit Amino- und/oder Phenolplasten versetztem Deckschichtmaterial aus Holz oder anderen auf Holz besierenden Rohstoffen besteht, **dadurch gekennzeichnet, daß** die Mittelschicht aus mit Bindemittel versetztem Mittelschichtmaterial von lignozellulosehaltigen Einjahrespflanzen oder Mischungen aus Mittelschichtmaterial von lignozellulosehaltigen Einjahrespflanzen und Holz oder anderen auf Holz basierenden Rohstoffen besteht.

2. Verfahren zur Herstellung plattenförmiger Produkte nach Patentanspruch 1, **dadurch gekennzeichnet, daß** das Mittelschichtmaterial mit Isocyanat als Bindemittel beleimt wird.

3. Verfahren zur Herstellung plattenförmiger Produkte nach Patentanspruch 1, **dadurch gekennzeichnet, daß** das Mittelschichtmaterial aus Holz und das Mittelschichtmaterial aus lignozellulosehaltigen Einjahrespflanzen mit unterschiedlichen Bindemitteln beleimt werden.

4. Verfahren zur Herstellung plattenförmiger Produkte nach Patentanspruch 3, **dadurch gekennzeichnet, daß** das Mittelschichtmaterial Holz mit emulgiertem Isocyanat und das Mittelschichtmaterial aus lignozellulosehaltigen Einjahrespflanzen mit nichtemulgiertem Isocyanat beleimt werden.

5. Verfahren zur Herstellung plattenförmiger Produkte nach Patentanspruch 3, **dadurch gekennzeichnet, daß** das Mittelschichtmaterial Holz mit Amino- und/oder Phenolplasten und das Mittelschichtmaterial aus lignozellulosehaltigen Einjahrespflanzen mit Isocyanat beleimt wird.

6. Verfahren zur Herstellung plattenförmiger Produkte nach Patentanspruch 3, **dadurch gekennzeichnet, daß** das Mittelschichtmaterial Holz mit Amino- und/oder Phenolplasten und das Mittelschichtmaterial aus lignozellulosehaltigen Einjahrespflanzen mit Isocyanat und Amino- und/oder Phenolplasten beleimt wird.

7. Verfahren zur Herstellung plattenförmiger Produkte nach Patentanspruch 1, **dadurch gekennzeichnet, daß** der Formling zunächst vorgepreßt und anschließend heißverpreßt wird.

8. Verfahren zur Herstellung plattenförmiger Produkte nach einem der vorhergehenden Patentansprüche, **dadurch gekennzeichnet, daß** Getreidestroh als lignozellulosehaltige Einjahrespflanze eingesetzt wird.

9. Verfahren zur Herstellung plattenförmiger Produkte nach Patentanspruch 3, **dadurch gekennzeichnet, daß** das Mittelschichtmaterial aus Holz und das Mittelschichtmaterial aus lignozellulosehaltigen Einjahrespflanzen in unterschiedlichen Beleimungsstationen behandelt werden.

10. Verfahren zur Herstellung plattenförmiger Produkte nach Patentanspruch 1, **dadurch gekennzeichnet, daß** das Mittelschicht:Deckschicht-Verhältnis bis zu 70:30 betragen kann.

11. Verfahren zur Herstellung plattenförmiger Produkte nach einem oder mehreren der vorhergehenden Patentansprüche, **dadurch gekennzeichnet, daß** der Anteil des Mittelschichtmaterials aus lignozellulosehaltigen Einjahrespflanzen zwischen 30 und 100 % liegen kann.

12. Verfahren zur Herstellung plattenförmiger Produkte nach Patentanspruch 1, **dadurch gekennzeichnet, daß** die Aufbereitung des Rohmaterials aus Holz oder anderen auf Holz basierenden Materialien und die Aufbereitung des Rohmaterials aus lignozellulosehaltigen Einjahrespflanzen unabhängig voneinander erfolgt.

## Claims

1. Method of manufacturing panel-shaped products by hot-pressing a multilayer formed body of lignocellulose-containing chips mixed with binding agents, wherein in the middle layer and in the outer layers different binding agents are used and the outer layers disposed on either side of the middle layer is made of outer layer material comprising wood or other wood-based raw materials mixed with aminoplastics and/or phenolics, **characterized in that** the middle layer is made of middle layer material from lignocellulose-containing annual plants mixed with binding agent or mixtures of middle layer material from lignocellulose-containing annular plants and wood or other wood-based raw materials.

2. Method of manufacturing panel-shaped products according to claim 1, **characterized in that** the middle layer material is glued with isocyanate as a binding agent.

3. Method of manufacturing panel-shaped products according to claim 1, **characterized in that** the middle layer material comprising wood and the middle layer material comprising lignocellulose-containing annual plants are glued using different binding agents.

4. Method of manufacturing panel-shaped products according to claim 3, **characterized in that** the middle layer material comprising wood is glued with emulsified isocyanate and the middle layer material comprising lignocellulose-containing annual plants is glued with non-emulsified isocyanate.

5. Method of manufacturing panel-shaped products according to claim 3, **characterized in that** the middle layer material comprising wood is glued with aminoplastics and/or phenolics and the middle layer material comprising lignocellulose-containing annual plants is glued with isocyanate.

6. Method of manufacturing panel-shaped products according to claim 3, **characterized in that** the middle layer material comprising wood is glued with aminoplastics and/or phenolics and the middle layer material comprising lignocellulose-containing annual plants is glued with isocyanate and aminoplastics and/or phenolics.

7. Method of manufacturing panel-shaped products according to claim 1, **characterized in that** the formed body is first prepressed and then hot-pressed.

8. Method of manufacturing panel-shaped products according to one of the preceding claims, **characterized in that** straw is used as lignocellulose-containing annual plants.

9. Method of manufacturing panel-shaped products according to claim 3, **characterized in that** the middle layer material comprising wood and the middle layer material comprising lignocellulose-containing annual plants are treated in different glueing stations.

10. Method of manufacturing panel-shaped products according to claim 1, **characterized in that** the middle layer to outer layer ratio may be up to 70:30.

11. Method of manufacturing panel-shaped products according to one or more of the preceding claims, **characterized in that** the percentage of middle layer material comprising lignocellulose-containing annual plants may be between 30 and 100%.

12. Method of manufacturing panel-shaped products according to claim 1, **characterized in that** the processing of the raw material comprising wood or other wood-based materials and the processing of the raw material comprising lignocellulose-containing annual plants are effected independently of one another.

## Revendications

1. Procédé de fabrication de produits en forme de plaques par compression d'une préforme moulée multicouche de copeaux contenant de la lignocellulose et additionnée de liants, dans lequel différents liants sont utilisés dans la couche médiane et dans les couches de couverture, et dans lequel les couches de couverture disposées des deux côtés de la couche médiane consistent en matériau de couche de couverture, de bois ou d'autres matières premières à base de bois, additionné d'aminoplaste et/ou de phénoplastes, **caractérisé en ce que** la couche médiane consiste en matériau de couche médiane de plantes annuelles contenant de la lignocellulose, additionné de liants, ou en mélanges de matériau de couche médiane de plantes annuelles contenant de la lignocellulose et de bois ou d'autres matières premières à base de bois.

2. Procédé de fabrication de produits en forme de plaques selon la revendication 1, **caractérisé en ce que** le matériau de la couche médiane est encollé avec de l'isocyanate comme liant.

3. Procédé de fabrication de produits en forme de plaques selon la revendication 1, **caractérisé en ce que** le matériau de la couche médiane en bois et le matériau de la couche médiane en plantes annuelles contenant de la lignocellulose sont encollés avec des liants différents.

4. Procédé de fabrication de produits en forme de plaques selon la revendication 3, **caractérisé en ce que** le matériau de la couche médiane en bois est encollé avec de l'isocyanate en émulsion et que le matériau de la couche médiane en plantes annuelles contenant de la lignocellulose est encollé avec de l'isocyanate non émulsionné.

5. Procédé de fabrication de produits en forme de plaques selon la revendication 3, **caractérisé en ce que** le matériau de la couche médiane en bois est encollé avec des aminoplastes et/ou des phénoplastes et que le matériau de la couche médiane en plantes annuelles contenant de la lignocellulose est encollé avec de l'isocyanate.

6. Procédé de fabrication de produits en forme de plaques selon la revendication 3, **caractérisé en ce que** le matériau de la couche médiane en bois est encollé avec des aminoplates et/ou des phénoplastes et que le matériau de la couche médiane en plantes annuelles contenant de la lignocellulose est encollé avec de l'isocyanate et avec des aminoplates et/ou des phénoplastes.

7. Procédé de fabrication de produits en forme de plaques selon la revendication 1, **caractérisé en ce que** la préforme est d'abord précomprimée et ensuite comprimée à chaud.

8. Procédé de fabrication de produits en forme de plaques selon l'une quelconque des revendications précédentes, **caractérisé en ce que** de la paille est utilisée comme plante annuelle contenant de la lignocellulose.

9. Procédé de fabrication de produits en forme de plaques selon la revendication 3, **caractérisé en ce que** le matériau de la couche médiane en bois et le matériau de la couche médiane en plantes annuelles contenant de la lignocellulose sont traités dans différentes stations d'encollage.

10. Procédé de fabrication de produits en forme de plaques selon la revendication 1, **caractérisé en ce que** la proportion couche médiane : couche de couverture peut atteindre jusqu'à 70 : 30.

11. Procédé de fabrication de produits en forme de plaques selon l'une ou plusieurs des revendications précédentes, **caractérisé en ce que** la quote-part du matériau de la couche médiane en plantes annuelles contenant de la lignocellulose peut être comprise entre 30 et 100 %.

12. Procédé de fabrication de produits en forme de plaques selon la revendication 1, **caractérisé en ce que** l'élaboration du matériau brut en bois ou en autres matériaux à base de bois et l'élaboration du matériau brut en plantes annuelles contenant de la lignocellulose s'effectuent indépendamment l'une de l'autre.
